# EUROPÄISCHE PATENTSCHRIFT

(11) **EP 1 086 254 B1**
(45) Veröffentlichungstag und Bekanntmachung des Hinweises auf die Patenterteilung: **09.01.2002**
(21) Anmeldenummer: 99908667.1
(22) Anmeldetag: 18.03.1999
(51) Int. Cl.: C21C 7/064, C21C 1/02

(54) **VERFAHREN ZUM INTEGRIERTEN ENTSCHWEFELN VON ROHEISEN- UND STAHLSCHMELZEN**
METHOD FOR INTEGRATED DESULFURIZING OF PIG IRON MELT AND STEEL MELT
PROCEDE POUR LA DESULFURATION INTEGREE DE BAINS DE FONTE ET D'ACIER

(30) Priorität: 20.05.1998 AT 87598
(43) Veröffentlichungstag der Anmeldung: 28.03.2001
(73) Patentinhaber: VOEST-ALPINE INDUSTRIEANLAGENBAU GMBH, 4020 Linz (AT)
(72) Erfinder: PIRKER, Hermann, A-4221 Steyregg (AT)
(74) Vertreter: VA TECH Patente GmbH
(86) Internationale Anmeldenummer: AT9900069
(87) Internationale Veröffentlichungsnummer: WO9960173

(56) Entgegenhaltungen:
- WO-A-93/17131
- DE-A- 19 546 738
- DE-C- 3 836 549

## Beschreibung

Die Erfindung betrifft ein Verfahren zur Herstellung von Stahlschmelzen, wobei zur Entschwefelung von Eisenschmelzen eine Entschwefelungsschlacke mit den chemischen Analysewerten
SiO₂ max. 20 Gew.%
Al₂O₃ max. 50 Gew.%
SiO₂ + Al₂O₃ + TiO₂ = 5 - 40 Gew.%
FeO max. 2,0 Gew.%
MnO max. 1,5 Gew.%
CaO + MgO + BaO + Na₂O + K₂O = 25 - 65 Gew.%
MgO max. 20 Gew.%
Na₂O + K₂O max. 10 Gew.%
CaF₂ = 0 - 60 Gew.%
CaO + MgO + BaO + Na₂O + K₂O + CaF₂ = 50 - 85 Gew.%
$\frac{\text{CaO} \text{+} \text{MgO}}{{\text{SiO}}_{\text{2}} \text{+ 0,5} {\text{Al}}_{\text{2}} {\text{O}}_{\text{3}}} \text{mind. 2}$
$\frac{{\text{Na}}_{\text{2}} \text{O} \text{+} {\text{K}}_{\text{2}} \text{O}}{{\text{SiO}}_{\text{2}}} \text{max. 1}$
sowie rohstoffbedingten Verunreinigungen in einem Entschwefelungsgefäß durch Erhitzung der Entschwefelungsschlacke, vorzugsweise mittels in die Entschwefelungsschlacke eintauchender Elektroden, auf eine Temperatur von 1400 - 1800°C gebracht und mit dieser Entschwefelungsschlacke die schwefelhaltige Eisenschmelze entschwefelt und entweder diskontinuierlich oder kontinuierlich unterhalb der Entschwefelungsschlacke möglichst schlackenfrei abgegossen wird, wobei das Verhältnis Eisenschmelze zu Entschwefelungsschlacke den Wert von 10:1 Gewichtsteilen nicht überschreitet und die Entschwefelungsschlacke für eine weitere Roheisen-Entschwefelungsbehandlung kontinuierlich und/oder diskontinuierlich regeneriert wird und anschließend aus der Eisenschmelze eine Stahlschmelze hergestellt wird.

Ein Verfahren dieser Art ist aus der EP - 0 627 012 B1 bekannt. Mit diesem bekannten Verfahren sind gegenüber anderen bekannten Entschwefelungsverfahren besondere Vorteile verbunden, die u.a. in einer Vermeidung der anfallenden und bisher zu deponierenden bzw. aufwendig aufzuarbeitenden Schlackenmengen, Vermeidung teurer Entschwefelungsmittel, wie Kalk, Karbid, Magnesium etc., Vermeidung beim Abschlacken bei der Roheisenentschwefelung entstehender Eisenverluste und Vermeidung eines Temperaturabfalles des Roheisens beim Entschwefeln zu sehen sind. Das nach dem aus der EP - 0 627 012 B1 bekannten Verfahren auf sehr niedrige S-Gehalte entschwefelte Roheisen wird als Ausgangsmaterial für die Stahlherstellung eingesetzt und hierzu beispielsweise in einem Konverter oder einem Elektroofen eingesetzt.

Die Erfindung bezweckt eine Weiterentwicklung dieses Verfahrens dahingehend, daß bei einer Pfannenbehandlung des aus dem entschwefelten Roheisen hergestellten Rohstahles keine zusätzlichen Schlackenkomponenten erforderlich sind, so daß damit zusammenhängende Probleme des Zugebens von Zuschlagstoffen und der Entsorgung der Pfannenschlacke entfallen. Die Pfannenbehandlung soll mit sehr geringer Energiezufuhr möglich sein und es sollen Stahlverluste, wie sie beim Vergießen nach der Pfannenbehandlung (Reststahl in der Stahlgießpfanne) üblicherweise auftreten, minimiert bzw. vermieden werden.

Diese Aufgabe wird erfindungsgemäß dadurch gelöst, daß für eine nachfolgende Pfannenbehandlung einer Rohstahlschmelze eine Teilmenge der Entschwefelungsschlacke aus dem Entschwefelungsgefäß in eine Stahlgießpfanne zur Aufnahme der zu einer Rohstahlschmelze umgebildeten entschwefelten Eisenschmelze eingebracht und nach der Pfannenbehandlung sowie nach Abgießen der so gebildeten Stahlschmelze rezirkuliert wird.

Die der Stahlgießpfanne zugeführte Schlacke aus dem der Entschwefelung des Roheisens dienenden Entschwefelungsgefäß ersetzt somit komplett die beim Stand der Technik einem Pfannenofen zuzuführenden Komponenten der synthetischen Schlacke. Da diese Schlacke voll rezirkuliert wird, d.h. wiederum in das Entschwefelungsgefäß eingebracht wird, fällt im Zusammenhang mit der Pfannenmetallurgie kein Deponiematerial an; die Entschwefelungsschlacke wird in einem geschlossenen Kreislauf geführt.

Mitlaufschlacke aus Konverter oder Elektroofen und Desoxidationsprodukte werden in den Kreislauf aufgenommen, da sie beim oder nach dem Abstechen mit der Entschwefelungsschlacke kombiniert werden. Durch diese Zusatzmenge steigt die Schlackenmenge bei der Roheisenentschwefelung sukzessive an, und die Überschußmenge kann vorteilhaft mit der bei der Stahlherstellung anfallenden Schlacke verwertet werden.

Vorteilhaft wird nach dem Abgießen der Stahlschmelze zusammen mit der zu rezirkulierenden Entschwefelungsschlacke eine in der Stahlgießpfanne verbleibende Restmenge der Stahlschmelze rezirkuliert und der noch nicht entschwefelten Eisenschmelze im Entschwefelungsgefäß zugebracht, wodurch gegenüber dem Stand der Technik die Reststahlmenge aus qualitativen Gründen größer gehalten werden kann. Ein Mitlaufen von Schlacke beim Gießen des Stahles kann zuverlässiger verhindert bzw. ausgeschlossen werden. Dies ist insbesondere von Vorteil, wenn stranggegossen wird, da so ein Eindringen von Schlacke in ein Zwischengefäß einer Stranggießanlage sehr einfach vermieden werden kann.

Aus der DE - 195 46 738 C2 ist es bekannt, eine Entschwefelung mit Hilfe eines pulverförmigen Entschwefelungsmittels durchzuführen, wobei bei einer pfannenmetallurgischen Behandlung einer Stahlschmelze die in dem Pfannenofen anfallende Schlacke nach dem Vergießen der Stahlschmelze zusammen mit einer Reststahlmenge in eine heiße Roheisen-Chargierpfanne eingebracht und in diese weiters zu entschwefelnde Roheisenschmelze zugegeben wird. Anschließend erfolgt die Zugabe des pulverförmigen Entschwefelungsmittels, wobei mit Hilfe eines Trägergases eine Verwirbelung der Schmelze mit dem Entschwefelungsmittel durchgeführt wird. Bei diesem bekannten Verfahren ist es jedoch erforderlich, für die Pfannenmetallurgie die üblichen Pfannenschlackenkomponenten einzusetzen, was einen erheblichen finanziellen Aufwand, sowohl bei einer Erzeugung der Pfannenschlacke als auch bei deren Entsorgung, darstellt.

Zweckmäßig ist erfindungsgemäß die aus dem Entschwefelungsgefäß entnommene und in die Stahlgießpfanne eingebrachte Teilmenge der Entschwefelungsschlacke geringer als 30 kg/t Eisenschmelze, vorzugsweise geringer als 20 kg/t Eisenschmelze.

Gemäß einer bevorzugten Ausführungsform wird eine Teilmenge der Entschwefelungsschlacke nach dem Regenerieren aus dem Entschwefelungsgefäß entnommen und in die Stahlgießpfanne eingebracht. Dies ist dann besonders vorteilhaft, wenn auf sehr niedrige Schwefelgehalte Wert gelegt wird, da die Schlacke aus dem Roheisenbehandlungsgefäß eine hohe Schlackenaufnahmekapazität besitzt.

Eine weitere bevorzugte Ausführungsform ist dadurch gekennzeichnet, daß eine Teilmenge der Entschwefelungsschlacke vor dem Regenerieren aus dem Entschwefelungsgefäß entnommen und in die Stahlgießpfanne eingebracht wird. Auch hierbei lassen sich die Schwefelgehalte im Stahl deutlich absenken, wobei jedoch die Teilmenge der Entschwefelungsschlacke sofort nach der Roheisenentschwefelung, die im Entschwefelungsgefäß stattfindet, aus diesem entnommen werden kann. Wegen des großen Schlackenvolumens für die Roheisenbehandlung ist das Schwefelniveau auch vor der Schlackenregeneration noch relativ niedrig bzw. ist die Schlacke aufnahmefähig für Schwefel aus dem Stahl.

Es ist von Vorteil, wenn die dem Entschwefelungsgefäß entnommene Teilmenge der Entschwefelungsschlacke unter Wärmeisolierung und im flüssigen Zustand zur Stahlgießpfanne gebracht wird, wobei vorteilhaft auch die aus der Stahlgießpfanne entnommene und in das Entschwefelungsgefäß zu rezirkulierende Entschwefelungsschlacke unter Wärmeisolierung und im flüssigen Zustand zum Entschwefelungsgefäß transportiert, d.h. rezirkuliert wird.

Der Transport der Entschwefelungsschlacke erfolgt zweckmäßig mittels gut vorgewärmter und isolierter Transportgefäße. Um den Transportaufwand zu verringern, ist auch ein gemeinsamer Hin- und Rücktransport von Schlacke (gegebenenfalls mit Reststahl) von mehreren Stahlchargen in einem Transportgefäß, gegebenenfalls kombiniert mit einem Pfannenwarmhaltebrenner, zweckmäßig.

Das Eingießen der Teilmenge der Schlacke in die Stahlgießpfanne kann vor oder nach der Rohstahlzugabe in die Stahlgießpfanne erfolgen, wobei eine nachträgliche Stahlzugabe den Vorteil einer guten Durchwirbelung und damit gegebenenfalls einer zusätzlichen Entschwefelungsreaktion bringt, u.zw. auch dann, wenn die Schlacke bereits einen gewissen erhöhten Schwefelgehalt aufweist. Außerdem wird die Abscheidung von nichtmetallischen Einschlüssen, die durch Desoxidation erzeugt werden, und damit eine Verbesserung des Reinheitsgrades des Stahles gefördert.

Die Erfindung ist nachfolgend anhand eines in der Zeichnung in Fließschaubildform veranschaulichten Ausführungsbeispieles näher erläutert.

Aus Eisenerz 1 mit Gangart 2 von Erz, Kalk, Asche, Koks, Kohle etc. wird in einer Roheisenerschmelzungsanlage 3, wie in einem Hochofen oder einer Schmelzreduktionsanlage, wie beispielsweise einer Corex-Anlage, Roheisen 4 erschmolzen. Aus dem Hochofenprozeß bzw. dem Direktreduktionsverfahren entstammende Schlacke 5 wird einer Schlackenverwertung 6 zugefilhrt. Ein Teil dieser Schlacke 5 gelangt als Mitlaufschlacke 5' mit dem Roheisen 4 zu einer Roheisenentschwefelungsanlage oder wird generell - bei erhöhter Menge - vor der Roheisenentschwefelung von einer Transportpfanne abgeschlackt.

Das Roheisen 4 wird in einem Entschwefelungsgefäß 7, das beispielsweise als mittels Elektroden aus Graphit oder Kohle elektrisch beheizbarer Niederschachtofen oder als beheizbare Pfanne ausgebildet ist, eingebracht und darin mittels einer speziellen Entschwefelungsschlacke 8 einem Entschwefelungsprozeß unterworfen. Anstelle des Niederschachtofens kann auch ein entsprechend adaptierter Elektroofen herangezogen werden. Eine Abstichöffnung erlaubt schlackenfreies Ausleeren des Roheisens. In diesem Entschwefelungsgefäß 7 wird durch Widerstandserhitzung einmalig eine so große Menge an basischer Entschwefelungsschlacke 8 mit einer in der nachstehenden Tabelle aufgelisteten chemischen Zusammensetzung erschmolzen, daß beim Entschwefelungsprozeß ein Gewichtsverhältnis Eisenschmelze : Entschwefelungsschlacke < 10, vorzugsweise < 5, und bei kontinuierlicher Entschwefelung bevorzugt < 2,5 eingehalten wird. Diese Entschwefelungsschlacke 8 wird immer wieder verwendet, wozu sie immer wieder regeneriert wird, so daß insgesamt ein vernachlässigbarer spezifischer Verbrauch dieser synthetischen Schlacke festzustellen ist.

**Tabelle**

| |
|---|
| SiO₂ max. 20 Gew.% |
| Al₂O₃ max. 50 Gew.% |
| SiO₂ + Al₂O₃ + TiO₂ = 5 - 40 Gew.% |
| FeO max. 2,0 Gew.% |
| MnO max. 1,5 Gew.% |
| CaO + MgO + BaO + Na₂O + K₂O = 25 - 65 Gew.% |
| MgO max. 20 Gew.% |
| Na₂O + K₂O max. 10 Gew.% |
| CaF₂ = 0 - 60 Gew.% |
| CaO + MgO + BaO + Na₂O + K₂O + CaF₂ = 50 - 85 Gew.% |
| $\frac{\text{CaO} \text{+} \text{MgO}}{{\text{SiO}}_{\text{2}} \text{+ 0,5} {\text{Al}}_{\text{2}} {\text{O}}_{\text{3}}}$ mind. 2 |
| $\frac{{\text{Na}}_{\text{2}} {\text{O + K}}_{\text{2}} \text{O}}{{\text{SiO}}_{\text{2}}}$ max.1 |

Das in einem solchen Entschwefelungsgefäß 7 stattfindende Entschwefelungsverfahren ist im Detail in der EP - 0 627 012 B1 beschrieben. Die dort beschriebenen Einzelheiten des Entschwefelungsverfahrens können auch für das vorliegende erfindungsgemäße Verfahren angewendet werden.

Nach Durchführung der Entschwefelung des Roheisens 4 wird dieses, wie in der EP - 0 627 012 B1 beschrieben, in eine Roheisenchargierpfanne abgestochen und einem Stahlerzeugungsverfahren 9 unterworfen, beispielsweise in einem Konverter oder einem Elektroofen. Mit dem Roheisen 4 kann auch ein Teil der Entschwefelungsschlacke 8 als sogenannte Überschußschlacke 8' dem Konverter bzw. Elektroofen zugeführt werden. Diese Überschußschlacke 8' entsteht durch nicht abgeschlackte Mitlaufschlacke vom Hochofen etc. und beim Schlackenverbund mit einem Pfannenofen von der bei der Stahldesoxidation im Konverter oder Elektroofen anfallenden Mitlaufschlacke, wie nachstehend noch erläutert ist.

Um die chemische Zusammensetzung der Entschwefelungsschlacke 8' trotz der Mitlaufschlacken bzw. Desoxidationsprodukte konstant zu halten, werden in das Entschwefelungsgefäß 7 Zugaben 10 in der Größenordnung zwischen 5 und 10 kg/t Stahl eingebracht. Besonders der höhere SiO₂-Gehalt der Hochofenschlacke erfordert mehr Zugaben, um die Idealzusammensetzung der Roheisenentschwefelungsschlacke einzuhalten. Der P-Gehalt der relativ kleineren Mitlaufschlackenmenge aus Konverter und Elektroofen ist vernachlässigbar.

Bei der Erzeugung von Rohstahl 11 aus dem Roheisen 4 werden Legierungen 12, Kühischrott 13 bzw. Schrott 14 zugegeben, und die hierbei gebildete Schlacke 15 wird entweder einer Schlackenverwertung 16, insbesondere einer Konverterschlackenverwertung, zugeführt, oder auf Deponie 17 gelegt oder sonstwie aufbereitet. Weiters gelangen in den Konverter bzw. Elektroofen noch Zuschläge 18, wie sie üblicherweise für die Rohstahlherstellung erforderlich sind.

Der so erzeugte Rohstahl 11 wird in eine Stahlgießpfanne 19 zusammen mit einer geringen Menge von Mitlaufschlacke 20 (bis zu 5 kg/t Stahl) abgestochen. In diese Stahlgießpfanne 19 wird auch eine Teilmenge der Entschwefelungsschlacke 8, u.zw. bis zu max. 30 kg/t Stahl, vorzugsweise bis zu 20 kg/t Stahl, eingebracht. Die Zugabe der Entschwefelungsschlacke 8 in die Stahlgießpfanne 19 erfolgt vor oder nach dem Stahlabstich. Die Stahlgießpfanne 19 mit Rohstahl 11 und Schlacke 20 und 8 wird üblicherweise in einen Pfannenofen 19' eingebracht, der elektrisch - vorzugsweise mittels Elektroden - beheizbar ist. Es erfolgt sodann eine übliche Pfannenbehandlung des Rohstahles 11, wobei der Rohstahl 11 vorzugsweise mit der übergeführten Teilmenge der Entschwefelungsschlacke 8 gut durchmischt wird, beispielsweise indern die Entschwefelungsschlacke 8 in die noch leere Stahlgießpfanne 19 eingefüllt und erst nachher der Rohstahl 11 darauf abgestochen wird. Anschließend erfolgen das Pfannenbehandeln und das Vergießen des fertigen Stahles 21, beispielsweise an einer Stranggießanlage 22. Die in der Stahlgießpfanne 19 nach Vergießen des Stahles 21 zurückbleibende Entschwefelungsschlacke 8 wird wiederum in das Entschwefelungsgefäß 7 rückgeführt, also vollkommen rezirkuliert.

Die Behandlung des Rohstahles 11 in der Stahlgießpfanne 19 kann auch ohne Beheizung erfolgen, z.B. wenn nur eine Entgasungsbehandlung und/oder eine Reinheitsgradverbesserung beabsichtigt wird.

Das Verbringen der Stahlgießpfanne 19 von der Stahlerzeugung bei 9 zum Pfannenofen 19' und zur Stranggießanlage 22 und retour ist durch die mit strichlierten Linien dargestellten Stahlgießpfannen 19 veranschaulicht.

Die dem Entschwefelungsgefäß 7 entnommene und der Stahlgießpfanne 19 zugeführte Teilmenge der Entschwefelungsschlacke 8 wird entweder vor oder nach ihrer Regenerierung, die, wie in der EP - 0 627 012 B1 beschrieben, durch Zugabe von Manganerz, Luft, Sauerstoff etc. durchgeführt wird, entnommen. In beiden Fällen kann ein besonders niedriger Schwefelgehalt im fertig erzeugten Stahl 21 sichergestellt werden, wobei letztendlich bei Entnahme von bereits regenerierter Entschwefelungsschlacke 8 und guter Durchmischung mit dem Rohstahl 11 ein besonders niedriger Schwefelgehalt von beispielsweise < 6 ppm eingestellt werden kann. Dies ist möglich durch den generell mit dem Roheisenentschwefelungsverfahren eingestellten sehr niedrigen Schwefelgehalt des Roheisens und damit bereits sehr niedrigen Schwefelgehalt des Stahles beim Abstich und der sehr wesentlichen Schwefelkapazität der Schlacke aus dem Entschwefelungsgefäß 7 mit einer Schwefelverteilung Ls > 500 (im Gleichgewichtszustand)$\text{Schwefelverteilung Ls =} \frac{\text{Schwefelgehalt in der Schlacke}}{\text{Schwefelgehalt im Stahl}}$

Zum Transport der Teilmenge der Entschwefelungsschlacke 8 vom Entschwefelungsgefäß 7 zur Stahlgießpfanne 19 bzw. retour zum Entschwefelungsgefäß 7 sind insbesondere gut vorgewärmte und isolierte Transportgefäße einzusetzen, vorteilhaft Straßentransporter mit Kippeinrichtung

Die Vorteile des erfindungsgemäßen Verfahrens sind folgende:

Während der Pfannenofenbehandlung des Rohstahles 11 muß der Pfannenofen 19' nur geringfügig elektrisch beheizt werden, und, da keine festen Schlackenkomponenten eingeschmolzen werden müssen (die eingebrachte Teilmenge der Entschwefelungsschlacke 8 ist flüssig und möglichst heiß) ergibt sich auch eine stark reduzierte Lärmemission. Zudem spielt hierbei auch eine Rolle, daß, im Gegensatz zum Stand der Technik, in der Stahlgießpfanne 19 eine erheblich größere Schlackenmenge im flüssigen Zustand kostengünstig eingesetzt werden kann.

Da nur ein geringes Heizen im Pfannenofen 19' erforderlich ist, ergibt sich auch nur eine geringe Strahlung des Lichtbogens, und selbst diese Strahlung des Lichtbogens wird durch die erfindungsgemäß eingesetzte relativ hohe Schlackenmenge von dieser aufgenommen. Der Lichtbogen ist hierdurch gut eingehüllt.

Weiters steht auch mehr Zeit zum Spülen, d.h. zum "Reinheitsgrad-Spülen" zur Verfügung, so daß eine besondere Stahlreinheit sichergestellt werden kann. Durch die in der Stahlgießpfanne 19 stark erhöhte Schlackenmenge ergibt sich auch eine wesentlich geringere Stickstoffaufnahme, u.zw. dadurch, daß zwischen dem Lichtbogen und Luft kaum direkter Kontakt herrscht. Eine geringere Wasserstoffaufnahme ist dadurch sichergestellt, daß in der Stahlgießpfanne 19 kein Kalk aufgeschmolzen werden muß.

Dadurch, daß in der Stahlgießpfanne 19 eine größere Menge an Reststahl (vom Stahl 21). verbleiben kann - dieser wird ja mit der Entschwefelungsschlacke 8 verlustfrei rezirkuliert, u.zw. in das Entschwefelungsgefäß 7 dem Roheisen 4 zugemischt - ergeben sich qualitative Vorteile, die besonders beim Strangguß zum Tragen kommen: Ein Mitlaufen von Schlacke in ein Zwischengefäß einer Stranggießanlage kann mit Sicherheit vermieden werden.

Ein weiterer Vorteil des erfindungsgemäßen Verfahrens ist darin zu sehen, daß der Boden der Stahlgießpfanne 19 nach dem Entleeren der Entschwefelungsschlacke 8 sehr sauber ist. Es bilden sich weder Bären noch Schlackenanhaftungen. Durch die sehr hohe Menge an Entschwefelungsschlacke 8 ist auch beim Rücktransport der Entschwefelungsschlacke 8, gegebenenfalls mit einer Reststahlmenge, eine ausreichend hohe Temperatur gewährleistet, so daß sowohl die Entschwefelungsschlacke 8 als auch die Reststahlmenge in flüssiger Form rezirkuliert werden können.

Wichtig ist auch die erweiterte Pufferfunktion des Pfannenofens 19'; durch den Entfall einer längeren Heizdauer ist die Netto-Behandlungsdauer am Pfannenofen 19' deutlich kürzer und es steht mehr Zeit zur Pufferung zwischen Konverter/Elektroofen und Stranggießanlage, u.a. für Sequenzguß, zur Verfügung.

## Patentansprüche

1. Verfahren zum Herstellen von Stahlschmelzen (21), wobei zur Entschwefelung von Eisenschmelzen (4) eine Entschwefelungsschlacke (8) mit den chemischen Analysewerten
SiO₂ max. 20 Gew.%
Al₂O₃ max. 50 Gew.%
SiO₂ + Al₂O₃ + TiO₂ = 5 - 40 Gew.%
FeO max. 2,0 Gew.%
MnO max. 1,5 Gew.%
CaO + MgO + BaO + Na₂O + K₂O = 25 - 65 Gew.%
MgO max. 20 Gew.%
Na₂O + K₂O max. 10 Gew.%
CaF₂ = 0 - 60 Gew.%
CaO + MgO + BaO + Na₂O + K₂O + CaF₂ = 50 - 85 Gew.%
$\frac{\text{CaO} \text{+} \text{MgO}}{{\text{SiO}}_{\text{2}} \text{+ 0,5} {\text{Al}}_{\text{2}} {\text{O}}_{\text{3}}} \text{mind. 2}$
$\frac{{\text{Na}}_{\text{2}} \text{O} \text{+} {\text{K}}_{\text{2}} \text{O}}{{\text{SiO}}_{\text{2}}} \text{max. 1}$
sowie rohstoffbedingten Verunreinigungen in einem Entschwefelungsgefäß (7) durch Erhitzung der Entschwefelungsschlacke (8), vorzugsweise mittels in die Entschwefelungsschlacke (8) eintauchender Elektroden, auf eine Temperatur von 1400 - 1800°C gebracht und mit dieser Entschwefelungsschlacke (8) die schwefelhaltige Eisenschmelze (4) entschwefelt und entweder diskontinuierlich oder kontinuierlich unterhalb der Entschwefelungsschlacke (8) möglichst schlackenfrei abgegossen wird, wobei das Verhältnis Eisenschmelze (4) zu Entschwefelungsschlacke (8) den Wert von 10:1 Gewichtsteilen nicht überschreitet und die Entschwefelungsschlacke (8) kontinuierlich und/oder diskontinuierlich regeneriert wird und anschließend aus der Eisenschmelze (4) eine Stahlschmelze (21) hergestellt wird, **dadurch gekennzeichnet, daß** für eine nachfolgende Pfannenbehandlung einer Rohstahlschmelze (11) eine Teilmenge der Entschwefelungsschlacke (8) aus dem Entschwefelungsgefäß (7) in eine Stahlgießpfanne (19) zur Aufnahme der zu einer Rohstahlschmelze (11) umgebildeten entschwefelten Eisenschmelze (4) eingebracht und nach der Pfannenbehandlung sowie nach Abgießen der so gebildeten Stahlschmelze (21) rezirkuliert wird.

2. Verfahren nach Anspruch 1, **dadurch gekennzeichnet, daß** nach dem Abgießen der Stahlschmelze (21) zusammen mit der zu rezirkulierenden Entschwefelungsschlacke (8) eine in der Stahlgießpfanne (19) verbleibende Restmenge der Stahlschmelze (21) rezirkuliert wird und der noch nicht entschwefelten Eisenschmelze (4) im Entschwefelungsgefäß (7) zugebracht wird.

3. Verfahren nach Anspruch 1 oder 2, **dadurch gekennzeichnet, daß** die aus dem Entschwefelungsgefäß (7) entnommene und in die Stahlgießpfanne (19) eingebrachte Teilmenge der Entschwefelungsschlacke (8) geringer ist als 30 kg/t Eisenschmelze (4), vorzugsweise geringer ist als 20 kg/t Eisenschmelze (4).

4. Verfahren nach einem oder mehreren der Ansprüche 1 bis 3, **dadurch gekennzeichnet, daß** eine Teilmenge der Entschwefelungsschlacke (8) nach dem Regenerieren aus dem Entschwefelungsgefäß (7) entnommen und in die Stahlgießpfanne (19) eingebracht wird.

5. Verfahren nach einem oder mehreren der Ansprüche 1 bis 3, **dadurch gekennzeichnet, daß** eine Teilmenge der Entschwefelungsschlacke (8) vor dem Regenerieren aus dem Entschwefelungsgefäß (7) entnommen und in die Stahlgießpfanne (19) eingebracht wird.

6. Verfahren nach einem oder mehreren der Ansprüche 1 bis 5, **dadurch gekennzeichnet, daß** die dem Entschwefelungsgefäß (7) entnommene Teilmenge der Entschwefelungsschlacke (8) unter Wärmeisolierung und im flüssigen Zustand zur Stahlgießpfanne (19) gebracht wird.

7. Verfahren nach einem oder mehreren der Ansprüche 1 bis 6, **dadurch gekennzeichnet, daß** die aus der Stahlgießpfanne (19) entnommene und in das Entschwefelungsgefäß (7) zu rezirkulierende Entschwefelungsschlacke (8) unter Wärmeisolierung und im flüssigen Zustand zum Entschwefelungsgefäß (7) transportiert, d.h. rezirkuliert wird.

8. Verfahren nach einem oder mehreren der Ansprüche 1 bis 7, **dadurch gekennzeichnet, daß** das Einbringen der dem Entschwefelungsgefäß (7) entnommenen Teilmenge der Entschwefelungsschlacke (8) in die Stahlgießpfanne (19) vor einer Zugabe von Rohstahlschmelze (11) in die Stahlgießpfanne (19) erfolgt.

9. Verfahren nach einem oder mehreren der Ansprüche 1 bis 8, **dadurch gekennzeichnet, daß** das Eingießen der dem Entschwefelungsgefäß (7) entnommenen Teilmenge der Entschwefelungsschlacke (8) in die Stahlgießpfanne (19) nach dem Eingießen von Rohstahlschmelze (11) in die Stahlgießpfanne (19) erfolgt.

## Claims

1. A process for producing steel melts (21), in which, to desulfurize iron melts (4), a desulfurization slag (8) of the following chemical analysis
SiO₂ max. 20 % by weight
Al₂O₃ max. 50% by weight
SiO₂ + Al₂O₃ + TiO₂ = 5-40% by weight
FeO max. 2.0% by weight
MnO max. 1.5% by weight
CaO + MgO + BaO + Na₂O + K₂O = 25-65% by weight
MgO max. 20% by weight
Na₂O + K₂O max. 10% by weight
CaF₂ = 0-60% by weight
CaO + MgO + BaO + Na₂O + K₂O + CaF₂ = 50-85% by weight
$\frac{\text{CaO+MgO}}{{\text{SiO}}_{\text{2}} {\text{+0.5Al}}_{\text{2}} {\text{O}}_{\text{3}}} \text{min. 2}$
$\frac{{\text{Na}}_{\text{2}} {\text{O+K}}_{\text{2}} \text{O}}{{\text{SiO}}_{\text{2}}} \text{max. 1}$
and impurities from the raw materials is brought to a temperature of from 1400-1800°C in a desulfurization vessel (7) through heating of the desulfurization slag (8), preferably by means of electrodes which are immersed in the desulfurization slag (8), and this desulfurization slag (8) is used to desulfurize the sulfur-containing iron melt (4), which is then poured off, as far as possible without any slag, either discontinuously or continuously below the desulfurization slag (8), the ratio of iron melt (4) to desulfurization slag (8) not exceeding the value of 10:1 parts by weight, and the desulfurization slag (8) being regenerated continuously and/or discontinuously, and then a steel melt (21) being produced front the iron melt (4), **characterized in that**, for a subsequent ladle treatment of a crude steel melt (11), a partial amount of the desulfurization slag (8) from the desulfurization vessel (7) is introduced into a steel-casting ladle (19) which is to receive the desulfurized iron melt (4), which has been converted into a crude steel melt (11), and this partial amount is recirculated after the ladle treatment and after the steel melt (21) formed in this way has been poured off.

2. The process as claimed in claim 1, **characterized in that**, after the steel melt (21) has been poured off, a residual amount of the steel melt (21) which remains in the steel-casting ladle (19) is recirculated together with the desulfurization slag (8) which is to be recirculated, and is introduced into the iron melt (4) which has not yet been desulfurized in the desulfurization vessel (7).

3. The process as claimed in claim 1 or 2, **characterized in that** the partial amount of the desulfurization slag (8) which is removed from the desulfurization vessel (7) and introduced into the steel-casting ladle (19) is less than 30 kg/t of iron melt (4), preferably less than 20 kg/t of iron melt (4).

4. The process as claimed in one or more of claims 1 to 3, **characterized in that** a partial amount of the desulfurization slag (8) is removed from the desulfurization vessel (7) and introduced into the steel-casting ladle (19) after the regeneration.

5. The process as claimed in one or more of claims 1 to 3, **characterized in that** a partial amount of the desulfurization slag (8) is removed from the desulfurization vessel (7) and introduced into the steel-casting ladle (19) before the regeneration.

6. The process as claimed in one or more of claims 1 to 5, **characterized in that** the partial amount of the desulfurization slag (8) which is removed from the desulfurization vessel (7) is transferred to the steel-casting ladle (19) with thermal insulation and in the liquid state.

7. The process as claimed in one or more of claims 1 to 6, **characterized in that** the desulfurization slag (8) which has been removed from the steel-casting ladle (19) and is to be recirculated into the desulfurization vessel (7) is conveyed, i.e. recirculated, to the desulfurization vessel (7) with thermal insulation and in the liquid state.

8. The process as claimed in one or more of claims 1 to 7, **characterized in that** the partial amount of the desulfurization slag (8) which has been removed from the desulfurization vessel (7) is introduced into the steel-casting ladle (19) before crude steel melt (11) is added to the steel-casting ladle (19).

9. The process as claimed in one or more of claims 1 to 8, **characterized in that** the partial amount of the desulfurization slag (8) which has been removed from the desulfurization vessel (7) is poured into the steel-casting ladle (19) after crude steel melt (11) has been poured into the steel-casting ladle (19).

## Revendications

1. Procédé pour la préparation d'acier en fusion (21), et pour la désulfuration de la fonte en fusion (4), on amène à une température de 1400 à 1800° C un laitier de désulfuration (8) présentant les valeurs d'analyse chimique suivantes :
SiO₂ max. 20% en poids
Al₂O₃ max. 50% en poids
SiO₂ + Al₂O₃ + TiO₂ = 5 à 40% en poids
FeO max. 2,0% en poids
MnO max. 1,5% en poids
CaO + MgO + BaO + Na₂O + K₂O = 25 à 65% en poids
MgO max. 20% en poids
Na₂O + K₂O max. 10% en poids
CaF₂ = 0 à 60% en poids
CaO + MgO + BaO + Na₂O + K₂O + CaF₂ = 50 à 85% en poids
(CaO + MgO)/(SiO₂ + 0,5 Al₂O₃) min. 2
(Na₂O + K₂O)/SiO₂ max. 1
ainsi que des impuretés provenant des matières premières dans un récipient (7) de désulfuration, par chauffage du laitier de désulfuration (8), de préférence au moyen d'électrodes plongeant dans le laitier de désulfuration (8), et la fonte en fusion (4) contenant du soufre est désulfurée avec ce laitier de désulfuration (8) et est coulée le plus possible sans laitier, soit en discontinu soit en continu, en dessous du laitier de désulfuration (8), le rapport entre la fonte en fusion (4) et le laitier de désulfuration (8) ne dépassant pas la valeur de 10:1 en parties en poids, et le laitier de désulfuration (8) est régénéré en continu et/ou en discontinu et un bain de fusion d'acier (21) est ensuite préparé à partir de la fonte en fusion (4), **caractérisé en ce que** pour un traitement ultérieur en poche d'acier brut en fusion (11), une partie de la quantité de laitier de désulfuration (8) provenant du récipient de désulfuration (7) est apportée dans une poche (19) de coulée d'acier servant à reprendre la fonte en fusion (4) désulfurée et convertie en acier brut en fusion (11) et est recirculée après le traitement en poche ainsi que la coulée de l'acier en fusion (21) ainsi formé.

2. Procédé selon la revendication 1, **caractérisé en ce qu'**après le soutirage de l'acier en fusion (21), une quantité résiduelle d'acier en fusion (21) restant dans la poche (19) de coulée d'acier est recirculée en même temps que le laitier de désulfuration (8) à recirculer, et la fonte en fusion (4) non encore désulfurée est amenée dans le récipient (7) de désulfuration.

3. Procédé selon la revendication 1 ou 2, **caractérisé en ce que** la quantité partielle de laitier de désulfuration (8) reprise dans le récipient de désulfuration (7) et apportée dans la poche (19) de coulée d'acier est inférieure à 30 kg/t de fonte en fusion (4), de préférence inférieure à 20 kg/t de fonte en fusion (4).

4. Procédé selon l'une ou plusieurs des revendications 1 à 3, **caractérisé en ce que** la quantité partielle de laitier de désulfuration (8) est reprise dans le récipient de désulfuration (7) après la régénération, et est apportée dans la poche (19) de coulée d'acier.

5. Procédé selon l'une ou plusieurs des revendications 1 à 3, **caractérisé en ce qu'**une quantité partielle de laitier de désulfuration (8) est reprise dans le récipient de désulfuration (7) avant la régénération, et est apportée dans la poche (19) de coulée d'acier.

6. Procédé selon l'une ou plusieurs des revendications 1 à 5, **caractérisé en ce que** la quantité partielle de laitier de désulfuration (8) reprise dans le récipient (7) de désulfuration est amenée dans la poche (19) de coulée d'acier en étant isolée thermiquement et à l'état liquide.

7. Procédé selon l'une ou plusieurs des revendications 1 à 6, **caractérisé en ce que** le laitier de désulfuration (8) repris dans la poche (19) de coulée d'acier et à recirculer dans le récipient de désulfuration (7) est transporté dans le récipient (7) de désulfuration, c'est-à-dire recirculé, en étant isolé thermiquement et à l'état liquide.

8. Procédé selon l'une ou plusieurs des revendications 1 à 7, **caractérisé en ce que** l'apport de la quantité partielle de laitier de désulfuration (8) repris dans le récipient (7) de désulfuration dans la poche (19) de coulée d'acier s'effectue avant l'addition d'acier brut en fusion (11) dans la poche (19) de coulée d'acier.

9. Procédé selon l'une ou plusieurs des revendications 1 à 8, **caractérisé en ce que** l'introduction de la quantité partielle de laitier de désulfuration (8) repris dans le récipient (7) de désulfuration dans la poche (19) de coulée d'acier s'effectue après l'addition d'acier brut en fusion (11) dans la poche (19) de coulée d'acier.
